# EUROPÄISCHE PATENTSCHRIFT

(11) **EP 2 877 999 B1**
(45) Veröffentlichungstag und Bekanntmachung des Hinweises auf die Patenterteilung: **11.03.2020**
(21) Anmeldenummer: 13745634.9
(22) Anmeldetag: 02.08.2013
(51) Int. Cl.: H01F 1/057, H01F 41/02, B22F 3/20, B21C 23/00, B82Y 25/00

(54) **VERFAHREN ZUM HERSTELLEN EINES ANISOTROPEN MAGNETEN**
METHOD OF MANUFACTURING AN ANISOTROPIC MAGNET
PROCÉDÉ DE FABRICATION D'UN AIMANT ANISOTROPE

(30) Priorität: 18.09.2012 DE 102012216668
(43) Veröffentlichungstag der Anmeldung: 03.06.2015
(73) Patentinhaber: Siemens Aktiengesellschaft, 80333 München (DE)
(72) Erfinder: RIEGER, Gotthard, 80636 München (DE); SCHARRER, Martin, 91220 Schnaittach (DE)
(86) Internationale Anmeldenummer: PCT/EP2013/066258
(87) Internationale Veröffentlichungsnummer: WO 2014/044456

(56) Entgegenhaltungen:
- EP-A1- 2 767 987
- JP-A- H0 314 215
- JP-A- H06 224 061
- US-A- 5 000 796
- US-A1- 2004 025 974
- Claudia Stadelmann: "Extrusion von Metallpulvern durch kontinuierliches Pulverstrangpressen", , 19. November 2009 (2009-11-19), Seiten 1-145, XP055077332, Gefunden im Internet: URL:http://www.opus.ub.uni-erlangen.de/opu s/volltexte/2009/1466/pdf/Claudia_Stadelma nn_Dissertation.pdf [gefunden am 2013-09-02]

## Beschreibung

Die Erfindung betrifft ein Verfahren zum Herstellen eines anisotropen Magneten. Die dauermagnetischen Eigenschaften von Magnetmaterialien werden neben der Legierungszusammensetzung entscheidend durch das Gefüge bzw. die Mikrostruktur bestimmt. Entsprechend der mikromagnetischen Theorie sowie experimenteller Befunde ist es bekannt, dass in sogenannten keimbildungsgehärteten Magneten durch einen mikrostrukturellen Aufbau aus eindomänigen, nanoskaligen Kornstrukturen hohe Koerzitivfeldstärken erzielt werden. Dies ermöglicht prinzipiell den Verzicht auf Zulegierung weiterer teurerer Additivelemente.
Bei Magneten, welche auf Basis der Rascherstarrungstechnik hergestellt werden, wird diese nanokristalline Mikrostruktur durch eine Unterkühlung in den amorph-nanokristallinen Bereich erzielt. Die dabei erzeugten Pulverplättchen weisen jedoch Nanokristallite auf, welche noch keine einheitliche Ausrichtung in Form einer magnetokristallinen Vorzugsrichtung aufweisen. Eine möglichst gleichgerichtete Orientierung der Kristallitachsen ist jedoch eine Voraussetzung dafür, eine entsprechend hohe Remaneszenz zu erzielen.
Es ist bekannt, gängige Verfahren der Sintertechnik zur Herstellung anisotroper Magnete einzusetzen, bei welchen die Pulverteilchen in einem Magnetfeld vor dem Press- und Sintervorgang ausgerichtet werden. Die Koerzitivfeldstärke ist jedoch durch die mikrokristalline Korngröße, welche üblicherweise im Bereich einiger Mikrometer ist, begrenzt und muss durch Zulegierung teurer und relativ knapper Seltenerdmetalle, beispielsweise in Form von Dysprosium, ausgeglichen werden.

Des Weiteren ist es bekannt, bei Rascherstarrungsverfahren zur Ausrichtung der zunächst isotropen Verteilung der Richtungen der magnetokristallinen, sogenannten leichten Achse der Kristalle verschiedene zweistufige Heißumformverfahren einzusetzen. Hierbei wird in einem ersten Umformschritt das nanokristalline Pulver vorkompaktiert. In einem zweiten Umformschritt wird das vorkompaktierte nanokristalline Pulver umgeformt. Hierbei erfolgt durch Rekristallisation eine Ausrichtung der Kristallitachsen senkrecht zur Fläche des Plättchens.

Beim Heißpressen (sogenannter Batch-Prozess) werden Scherzonen erzeugt, die zum einen eine Ausrichtung der Plättchen in Fließrichtung zur Folge hat, und zum anderen zu einer Verformung zu einer gewünschten Form der herzustellenden Magneten führt. Der erzielbare gleichgerichtete Orientierungsgrad der Nanokristallite ist in diesem Verfahren jedoch begrenzt, ebenso die erzielbaren Abmessungen der Kompaktkörper.

Eine Erweiterung stellt das sogenannte Rückwärtsfließpressen dar, bei welchem das Material typischerweise aus einem Vollzylinder in einen Hohlzylinder umgeformt wird, dessen Vorzugsrichtung entsprechend der Fließrichtung und auftretender Scherkräfte zu einer gewünschten diametralen Vorzugsrichtung führt.

Des Weiteren sind allgemeine Strangpressverfahren bekannt, welche direkt, indirekt oder isostatisch durchgeführt werden.

Die US 2004/0025974 A1 offenbart nanokristalline und Nanokomposit-Seltenerdpermanentmagnetmaterialien und Verfahren zur Herstellung von Magneten. Die Magnetmaterialien können isotrop oder anisotrop sein und weisen keine Seltenerd-reiche Phase auf.

Die JP H06 224061 A offenbart ein Herstellungsverfahren zur effizienten Herstellung eines anisotropen Seltenerdmagneten mit hochmagnetischen Eigenschaften mit einer hohen Ausbeute. Die JP H03 14215 A offenbart ein Extrusionsschmelz-Verfahren eines mit Kunststoff gemischten Körpers, der Magnetpulver und einen Binder enthält.
"Extrusion von Metallpulvern durch kontinuierliches Pulverstrangpressen", Claudia Stadelmann, 19.11.2009, Seiten 1 bis 145, XP055077332, Dissertation, Technische Fakultät der Universität Erlangen-Nürnberg offenbart konventionelles Pulverstrangpressen unter Anwendung einer als Konform-Technologie bezeichneten Ausführung. In dem Prozess erfolgt eine Pulverzuführung in eine Greifzone und Stauchzone, wobei dieses Verhalten in einem Umlenkungs- und Vorkammerbereich beschrieben wird.
Schließlich zeigt die US 5 000 796 A ein Verfahren zur Herstellung anisotroper Permanentmagnete durch Extrudieren einer Seltenerdmagnetlegierung unterhalb der Schmelztemperatur der Legierung bei einem Extrusionsverhältnis von 10:1 bis 26:1.
Es ist die Aufgabe der vorliegenden Erfindung, ein Verfahren bereitzustellen, mittels welchem anisotrope Magnete mit einer nanoskaligen Kornstruktur bei einer gleichzeitigen möglichst gleichgerichteten Orientierung der Kristallitachsen hergestellt werden können.

Diese Aufgabe wird durch ein Verfahren zum Herstellen eines nanokristalline Korngrössen aufweisenden, anisotropen Magneten mit den Merkmalen des Patentanspruchs 1 gelöst. Vorteilhafte Ausgestaltungen mit zweckmäßigen und nicht-trivialen Weiterbildungen der Erfindung sind in den abhängigen Ansprüchen angegeben.

Der Erfindung liegt die Erkenntnis zugrunde, dass kontinuierliche Pulverstrangpressverfahren besonders gut zur Herstellung anisotroper Magnete geeignet sind. Dabei werden die Pulverplättchen kontinuierlich verarbeitet, indem typischerweise mittels eines Reibrades diese auf bis zu über 500°C erhitzt und dann das dadurch entstehende teigige Material durch eine unmittelbar nach dem Reibrad angeordnete Matrize gepresst wird. Es wird also im Gegensatz zum Stand der Technik ein vollkommen anderes Verfahren zum Herstellen anisotroper Magnete verwendet.
Beim Pulverstrangpressen treten zudem während des Verdichtungsprozesses Wirbelbereiche auf, in denen mit hoher Ausrichtung und Scherung der plättchenartigen Pulver gerechnet werden kann. Dies führt zur Ausrichtung der Kristallitachsen im Pulver, welche zum Aufbau anisotroper (texturierter) Magnete notwendig ist. Damit ist im Vergleich zu anderen Verfahren ein zusätzlicher Bereich für die Scherung verzichtbar.
Zusätzliche Vorteile ergeben sich bei dem erfindungsgemäßen Verfahren durch eine kurze Wärmeeinbringung und damit einer geringen Beeinflussung des Gefüges des herzustellenden anisotropen Magneten. Durch das erfindungsgemäße Verfahren wird eine hohe Ausbringung ermöglicht, wobei kein Pressrest wie bei üblichen Strangpressverfahren anfällt. Ferner kann die Endgeometrie des anisotropen Magneten in einem Prozess hergestellt werden, wobei insbesondere endlose Stränge des anisotropen Magneten hergestellt werden. Ferner bietet das erfindungsgemäße Verfahren ein hohes Energieeinsparungspotential bei einem gleichzeitig hohen Automatisierungsgrad. Durch dieses kontinuierliche Verfahren zur Herstellung von anisotropen texturierten Permanentmagneten aus Magnetpulvern wird eine vorteilhafte nanokristalline Mikrostruktur erzielt, welche eine hohe Koerzitivfeldstärke bei einer gleichzeitig hohen Remanenz ermöglichen.

In vorteilhafter Ausgestaltung der Erfindung ist es vorgesehen, dass die Pulverplättchen mit einer nanokristallinen Korngröße hergestellt werden. Dies bewirkt, dass die Pulverplättchen eine hohe Koerzitivfeldstärke aufweisen.

Gemäß einer weiteren vorteilhaften Ausführungsform der Erfindung ist es vorgesehen, dass die Pulverplättchen durch ein Schmelzschleuderverfahren hergestellt werden. Hierbei wird durch ein sehr schnelles Abkühlen einer Schmelze des Ausgangsmaterials, aus welchem der anisotrope Magnet hergestellt wird, ein Material mit besonderen Eigenschaften hergestellt. Beim Schmelzschleudern wird die Schmelze mittels einer Düse auf ein üblicherweise mit Wasser gekühltes Kupferrad gebracht, wo sie sofort erstarrt. Die Abkühlgeschwindigkeiten betragen hierbei ca. 10.000 bis 1.000.000 Grad pro Sekunde. Durch die hohe Rotationsgeschwindigkeit wird das so erhaltene Band vom Rad abgeschleudert. Durch das Schmelzschleudern können auf besonders einfache Weise Pulverplättchen mit einer nanokristallinen Mikrostruktur durch Unterkühlung in den amorph-nanokristallinen Bereich erzielt werden.

Eine weitere vorteilhafte Ausführungsform der Erfindung sieht vor, dass als Ausgangsmaterial für die Pulverplättchen Nd₂Fe₁₄B verwendet wird. Mit anderen Worten wird also eine Legierung aus Neodym, Eisen und Bor verwendet, welche besonders gute dauermagnetische Eigenschaften aufweist.

Ein durch das erfindungsgemäße Verfahren hergestellter anisotroper Magnet ist mittels des erfindungsgemäßen Verfahrens hergestellt. Dadurch weist der Magnet eine nanoskalige Kornstruktur bei einer im Wesentlichen gleichgerichteten Orientierung der Kristallitachsen auf. Dadurch weist der Magnet sowohl eine hohe Koerzitivfeldstärke als auch eine hohe Remanenz auf.

Weitere Vorteile, Merkmale und Einzelheiten der Erfindung ergeben sich aus der nachfolgenden Beschreibung eines bevorzugten Ausführungsbeispiels sowie anhand der Zeichnung.

Ausführungsbeispiele der Erfindung werden nachfolgend anhand der Zeichnung näher erläutert. Die Zeichnung zeigt in:
- Fig. 1: eine schematische, teilweise geschnittene Ansicht einer Pulverstrangpressanlage, in welche metallische Pulverplättchen eingeführt und zu einem als endlosen Strang ausgebildeten anisotropen Magneten verarbeitet werden;
- Fig. 2: eine mikroskopische Aufnahme von den magnetischen Pulverplättchen, welche mittels eines Rascherstarrungsverfahrens hergestellt worden sind; und
- Fig. 3: eine mikroskopische Aufnahme des Gefüges des anisotropen Magneten, nachdem dieser mittels der Pulverstrangpressanlage hergestellt worden ist.

Eine Pulverstrangpressanlage 10, mittels welcher aus magnetischen Pulverplättchen 12 ein als Endlosmaterial ausgebildeter anisotroper Magnet 14 hergestellt wird, ist in einer schematischen Schnittansicht in Fig. 1 gezeigt. Beim kontinuierlichen Pulverstrangpressen erfolgt die Zuführung der Pulverplättchen 12 in eine umlaufende, nicht näher bezeichnete Nut eines sich drehenden Extrusionsrades 16. Dabei werden die Pulverplättchen 12 durch Reibung in Bewegungsrichtung, welche durch den Pfeil 18 gekennzeichnet ist, des Extrusionsrades 16 transportiert.

Ein Teil des Extrusionsrades 16 wird durch einen stationären Werkzeugträger 20 mit einer Mehrzahl von hier nicht näher bezeichneten Werkzeugeinsätzen abgedeckt. Das Extrusionsrad 16 und der Werkzeugträger 20 bilden also eine Extrusionskammer aus, in welcher die zugefügten Pulverplättchen 12 durch Reibung und Scherung erwärmt werden. Mit dem Erreichen der Fließgrenze der Pulverplättchen 12 erfolgt die Extrusion durch eine Matrize 22 radial zum Extrusionsrad 16. Eine Greifzone 24, in welcher die Pulverplättchen 12 in der Bewegungsrichtung 18 transportiert werden sowie eine Stauchzone 26, in welcher die magnetischen Pulverplättchen 12 verdichtet und durch Reibung und Scherung erwärmt werden, sind zusätzlich in der Fig. 1 gezeigt.

Vor dem Zuführen der Pulverplättchen 12 werden diese mittels eines Rascherstarrungsverfahrens hergestellt. Im vorliegenden Fall werden die Pulverplättchen 12 durch ein Schmelzschleuderverfahren hergestellt. Als Ausgangsmaterial für die magnetischen Pulverplättchen 12 wird dabei eine Legierung aus Neodym, Eisen und Bor mit der Zusammensetzung Nd₂Fe₁₄B verwendet, welches zunächst aufgeschmolzen und mittels einer Düse auf ein üblicherweise mit Wasser gekühltes Kupferrad gebracht wird, wo es sofort erstarrt. Durch eine entsprechend hohe Rotationsgeschwindigkeit des Kupferrades wird das so erhaltene Band von dem Rad abgeschleudert. Durch Zerkleinerung des erhaltenen Bandes werden die magnetischen Pulverplättchen 12 erhalten.

In Fig. 2 ist das nanokristalline Korngrößen aufweisende Korngefüge der mittels des Schmelzschleuderverfahrens hergestellten magnetischen Pulverplättchen 12 gezeigt. Die Pulverplättchen 12 weisen eine Länge von üblicherweise einigen wenigen hundert Mikrometern auf. Wie aus der Abbildung zu erkennen ist, weisen Nanokristallite 28, aus welchen die magnetischen Pulverplättchen 12 ausgebildet sind, noch keine einheitliche Ausrichtung in Form einer magnetokristallinen Vorzugsrichtung auf.

Erst durch Hinzufügen der Pulverplättchen 12 zu der Pulverstrangpressanlage und Verpressen dieser Pulverplättchen 12 zu dem als Endlosmaterial ausgebildeten anisotropen Magneten 14 erfolgt die Herstellung eines kompakt ausgebildeten Magneten 14, bei welchem die Nanokristallite 28 eine im Wesentlichen gleichgerichtete Orientierung ihrer jeweiligen Kristallitachsen aufweisen. Die Herstellung der anisotropen Magneten 14 erfolgt also in einem einzigen Umformschritt aus den als nanokristallinen Pulver ausgebildeten magnetischen Pulverplättchen 12.

Durch die Herstellung der magnetischen Pulverplättchen 12 mittels des Schmelzschleuderverfahrens und dem anschließenden Zuführen der Pulverplättchen 12 zu der Pulverstrangpressanlage 10 und der Herstellung der anisotropen Magneten 14 werden also kompakte Magnete 14 mit einer im Wesentlichen gleichen Orientierung der Kristallitachsen der jeweiligen Nanokristallite 28 erreicht.

Infolge dessen werden anisotrope Magneten 14 mit einer hohen Remanenz und einer hohen Koerzitivfeldstärke auf besonders einfache und kostengünstige Weise hergestellt. Insbesondere das Pulverstrangpressen zeichnet sich durch eine kurze Prozesskette mit einem hohen Automatisierungsgrad aus. Die Umformung zur Endgeometrie erfolgt in einem einzigen Arbeitsschritt, wodurch entsprechende Energieeinsparungen durch einen Entfall weiterer Umformschritte erzielbar sind. Ferner kann der Einsatz von Schmiermitteln entfallen und des Weiteren besteht eine nur relativ kurze Wärmeinwirkzeit auf das Material, so dass sich keine unerwünschten GefügeÄnderungen einstellen.

## Patentansprüche

1. Verfahren zum Herstellen eines nanokristalline Korngrößen aufweisenden, anisotropen Magneten (14), mit den Schritten:
- Herstellen von magnetischen Pulverplättchen (12) mittels eines Rascherstarrungsverfahrens;
- Zuführen der Pulverplättchen (12) zu einer Pulverstrangpressanlage (10);
- Pulverstrangpressen des anisotropen Magneten (14) aus den Pulverplättchen (12) mittels der Pulverstrangpressanlage (10), wobei
- das Pulverstrangpressen kontinuierlich ist, **gekennzeichnet dadurch, dass** ein Extrusionsrad (16) und ein Werkzeugträger (20) der Pulverstrangpressanlage (10) eine Extrusionskammer ausbilden, in welcher die zugefügten Pulverplättchen (12) durch Reibung und Scherung erwärmt werden.

2. Verfahren nach Anspruch 1, **dadurch gekennzeichnet, dass** mit dem Erreichen der Fließgrenze der Pulverplättchen (12) die Extrusion durch eine Matrize (22) radial zum Extrusionsrad (16) erfolgt.

3. Verfahren nach Anspruch 1 oder 2, **gekennzeichnet dadurch, dass** die Extrusionskammer eine Greifzone (24), in welcher die Pulverplättchen (12) in einer Bewegungsrichtung (18) transportiert werden, sowie eine Stauchzone (26), in welcher die magnetischen Pulverplättchen (12) verdichtet und durch Reibung und Scherung erwärmt werden, aufweist.

4. Verfahren nach Anspruch 1, 2 oder 3,
**dadurch gekennzeichnet, dass**
die Pulverplättchen (12) durch ein Schmelzschleuderverfahren hergestellt werden.

5. Verfahren nach einem der vorhergehenden Ansprüche,
**dadurch gekennzeichnet, dass**
als Ausgangsmaterial für die Pulverplättchen (12) Nd₂Fe₁₄B verwendet wird.

## Claims

1. Method for producing an anisotropic magnet (14) having nanocrystalline grain sizes, comprising the steps of:
- producing magnetic powder platelets (12) by means of a rapid solidification process;
- feeding the powder platelets (12) to a powder extrusion installation (10);
- powder-extruding the anisotropic magnet (14) from the powder platelets (12) by means of the powder extrusion installation (10),
wherein
- the powder extrusion is continuous,
**characterized in that**
an extrusion wheel (16) and a platen (20) of the powder extrusion installation (10) form an extrusion chamber, in which the added powder platelets (12) are heated by friction and shearing.

2. Method according to Claim 1, **characterized in that**, when the yield point of the powder platelets (12) is reached, the extrusion takes place through a die (22) radially with respect to the extrusion wheel (16).

3. Method according to Claim 1 or 2, **characterized in that** the extrusion chamber has a gripping zone (24), in which the powder platelets (12) are transported in a direction of movement (18), and an upsetting zone (26), in which the magnetic powder platelets (12) are compacted and heated by friction and shearing.

4. Method according to Claim 1, 2 or 3, **characterized in that** the powder platelets (12) are produced by a melt spinning process.

5. Method according to one of the preceding claims, **characterized in that** Nd₂Fe₁₄B is used as a feedstock for the powder platelets (12).

## Revendications

1. Procédé pour la fabrication d'un aimant anisotrope (14) présentant des granulométries nanocristallines, comprenant les étapes dans lesquelles :
- on fabrique des plaquettes de poudre magnétiques (12) au moyen d'un procédé de solidification rapide ;
- on achemine les plaquettes de poudre (12) à une installation d'extrusion de poudre (10) ;
- on met en œuvre l'extrusion de poudre de l'aimant anisotrope (14) à partir des plaquettes de poudre (12) au moyen de l'installation d'extrusion de poudre (10) ;
dans lequel l'extrusion de poudre a lieu en continu ;
**caractérisé en ce qu'**une roue d'extrusion (16) et un support d'outil (20) de l'installation d'extrusion de poudre (10) forment une chambre d'extrusion dans laquelle les plaquettes de poudre acheminées (12) sont réchauffées par friction et par cisaillement.

2. Procédé selon la revendication 1, **caractérisé en ce que**, lorsque la limite d'écoulement des plaquettes de poudre (12) est atteinte, l'extrusion a lieu par l'intermédiaire d'une matrice (22) en direction radiale par rapport à la roue d'extrusion (16).

3. Procédé selon la revendication 1 ou 2, **caractérisé par le fait que** la chambre d'extrusion présente une zone de préhension (24) dans laquelle les plaquettes de poudre (12) sont transportées dans une direction de mouvement (18), ainsi qu'une zone d'écrasement (26) dans laquelle les plaquettes de poudre magnétiques (12) sont comprimées et sont réchauffées par friction et par cisaillement.

4. Procédé selon la revendication 1, 2 ou 3, **caractérisé en ce que** les plaquettes de poudre (12) sont fabriquées par l'intermédiaire d'un procédé de centrifugation en fusion.

5. Procédé selon l'une quelconque des revendications précédentes, **caractérisé en ce qu'**on utilise, à titre de matériau de départ pour les plaquettes de poudre (12), du Nd₂Fe₁₄B.
